# EUROPÄISCHE PATENTSCHRIFT

(11) **EP 0 907 960 B1**
(45) Veröffentlichungstag und Bekanntmachung des Hinweises auf die Patenterteilung: **20.02.2008**
(21) Anmeldenummer: 98916816.6
(22) Anmeldetag: 28.02.1998
(51) Int. Cl.: H01J 61/067, H01J 9/02

(54) **KALTE ELEKTRODE FÜR GASENTLADUNGEN**
COLD ELECTRODE FOR GAS DISCHARGES
ELECTRODE FROIDE POUR DECHARGES GAZEUSES

(30) Priorität: 05.03.1997 DE 29703990 U
(43) Veröffentlichungstag der Anmeldung: 14.04.1999
(73) Patentinhaber: Thielen, Marcus, 47228 Duisburg (DE)
(72) Erfinder: Thielen, Marcus, 47228 Duisburg (DE)
(74) Vertreter: Fitzner, Ulrich
(86) Internationale Anmeldenummer: PCT/DE1998/000595
(87) Internationale Veröffentlichungsnummer: WO 1998/039791

(56) Entgegenhaltungen:
- EP-A- 0 136 726
- FR-A- 2 543 733
- GB-A- 1 425 203
- US-A- 3 582 702
- US-A- 3 629 916
- US-A- 4 117 374
- US-A- 4 461 970
- US-A- 4 620 128
- US-A- 4 795 942
- US-A- 5 111 108
- PATENT ABSTRACTS OF JAPAN vol. 097, no. 001, 31. Januar 1997 & JP 08 227691 A (SAKURAI KUNIMASA)
- PATENT ABSTRACTS OF JAPAN vol. 006, no. 200, 9. Oktober 1982 & JP 57 107539 A (TOSHIBA CORP)

## Beschreibung

Die vorliegende Erfindung betrifft eine Elektrode für Gasentladungen mit einem elektrisch leitenden Material.

Kalte Elektroden für Gasentladungen unter Ausnutzung des Hohlkathodeneffektes sind in der Technik für z.B. Elektronenröhren oder Beleuchtungszwecke seit langer Zeit bekannt und in Gebrauch. (U.S. Pat. 1 125 476; Hohlkathodeneffekt siehe Literatur, *z.B.* Manfred von Ardenne (Hrsg); "Effekte der Physik und ihre Anwendungen"; Verlag Harri Deutsch; Thun, Frankfurt/Main, 1990*)*

Kalte Elektroden sind meist auf der Innenseite mit einem Belag, bestehend aus Gemischen von Erdalkalioxiden -nachstehend Aktivierung genannt-, versehen zur Verringerung der Austrittsarbeit (Prinzip von Wehnelt i.J. 1907). Da die Oxide unter normalen Umgebungsbedingungen nicht stabil sind, werden die Emissionsbeläge in Form von Karbonaten auf das Trägermaterial der Elektrode aufgebracht und bei niedrigen Drucken und hoher Temperatur, z.B. unter Ausglühen des Trägermaterials, in die entsprechenden Oxide überführt.

Die elektrischen Verluste an vorstehend beschriebenen Elektroden mit den damit verbundenen Nachteilen hängen empfindlich von den Randbedingungen während der Umsetzung der Karbonate bei der Konditionierung ab sowie von Restgasen im Entladungsraum während des Betriebes, welche die Emissionsfähigkeit herabsetzen ("Vergiftung der Aktivierung").

Aus der US-A-4620128 ist eine Elektrode aus Wolfram bekannt, deren Emissionsbeschichtung Yttrium enthalten kann. Es handelt sich hier jedoch um thermisch emittierende Elektroden, die hohe Arbeitstemperaturen erfordern.

Aus der US-A-4117374 ist darüber hinaus eine ähnliche Elektrode bekannt. Diese erfordert z. B. eine Arbeitstemperatur ab 1.000° C.

Aus der GB-A-438727 sind Emissionsbeschichtungen aus metallischem Barium bekannt. Solche Beschichtungen sind für die Verwendung in technischen Gasentladungslampen jedoch nicht einsetzbar. Dies liegt in erster Linie daran, dass Alkali- und Erdalkalimetalle in der Atmosphäre nicht stabil sind, also nicht in metallischer Form in die Elektrode eingebracht werden können. Die Alkali- und Erdalkalimetalle müssen vielmehr erst in der Röhre unter besonderen Bedingungen durch chemische Reaktion oder physikalische Vorgänge erzeugt werden.

Aus der GB-A-378076 ist ebenfalls der Einsatz von Alkali- und Erdalkalimetallen bekannt. Auch in dieser Entgegenhaltung wird beschrieben, dass die Emissionsschicht erst in der Gasentladungslampe erzeugt werden muss. Auch hier ergeben sich bei der Herstellung somit Schwierigkeiten.

Aus der US-A-3474280 ist die Verwendung von Yttrium als Beschichtungsmaterial bekannt. Die US-A-3474280 spezifiziert aber eine Spektral-Hohlkathodenlampe, bei der die Betriebstemperatur des Kartonmaterials derart hoch ist, dass das Material verdampft und dadurch die Spektrallinien im Dampf vor der Kathode angeregt werden. Die Betriebstemperaturen von Hohlkathoden-Dampflampen liegen teilweise nahe dem Schmelzpunkt.

Die US-A-2943226 offenbart, dass während der gesamten Lebensdauer der Elektrode nur ein geringer Teil der inneren Elektrodenfläche mit dem aktiven Metall beschichtet sein darf. Damit weist der größte Teil der Elektrodenfläche eine hohe Austrittsarbeit auf. Diese geringe aktive Oberfläche bewirkt damit auch eine geringere Flächen-Strombelastbarkeit der Elektrode.

Die EP-A-0741402 offenbart neben der expliziten Feldemission als Funktionsprinzip lediglich Formen, die keine Hohlkörper sind. Es handelt sich hier nur um Niedertemperaturkathoden, die nach ihrer Bauart Pumpkathoden oder Drahtkathoden sein können. Ferner wird eine Nanostruktur der Emissionsschicht beschrieben.

Aufgabe der vorliegenden Erfindung ist es daher, eine Elektrode zu schaffen, die unempfindlich gegenüber den Randbedingungen während der Verarbeitung ist und während der gesamten Lebensdauer der Gasentladungseinrichtung niedrige elektrische Verluste -und damit eine geringere Erwärmung- aufweist.

Dieses Problem wird durch eine Kalte Elektrode für Gasentladungen mit einem elektrisch leitenden Trägermaterial auf welchem eine Emissionsbeschichtung angeordnet ist, gelöst, dadurch gekennzeichnet, dass
- die Elektrode zumindest teilweise als Hohlkörper ausgebildet ist,
- die Emissionsbeschichtung sich auf der Innenseite des Hohlkörpers befindet,
- die Emissionsbeschichtung aus metallischem Material besteht,
- die Emissionsbeschichtung Yttrium, Praseodym, Cer oder Gemische hiervon enthält,
- die Außenseite des Hohlkörpers mit einem Belag vorzugsweise aus Nickel oder Platin, versehen ist, der eine hohe Photoaustrittsarbeit, vorzugsweise höher als 8,0x10⁻¹⁹ Joule/Elektron aufweist, und
- die kalte Elektrode für den Betrieb im Temperaturbereich unter 570 K, vorzugsweise unter 420 K, geeignet ist und die photoelektrische Austrittsarbeit des Materials der Emissionsbeschichtung in diesem Bereich geringer ist als die des Trägermaterials.

Der Kern der erfindungsgemäßen Lösung besteht demnach darin, daß die Beschichtung der Elektrode, welche die Elektronen emittiert ("Emissionsbeschichtung"), in besonderer Weise in Hinblick auf ihre photoelektrische Austrittsarbeit gewählt wird.

Diese Austrittsarbeit sollte im Arbeitstemperaturbereich der Elektrode, der typischerweise zwischen 260 und 450 K liegt, geringer sein als die des Trägermaterials der Elektrode. Unabhängig vom Trägermaterial sollte die photoelektrische Austrittsarbeit im Temperaturbereich von 0 bis 500 K kleiner als 5.6*10⁻¹⁹ Joule/Elektron sein. Konkret verwendbare Beschichtungsmaterialien sind Yttrium, Praseodym oder Cer oder Gemische hiervon.

Die photoelektrische Austrittsarbeit ist definiert als die lichtelektrische Quantenenergie, die pro Elektron aufgewendet werden muß, um dieses aus der Elektrode herauszulösen (gemessen in eV/Elektron oder Joule/Elektron).

Nach der Erfindung werden Oberflächen mit niedriger und hoher Photoaustrittsarbeit kombiniert. Die elektronenemittierende Schicht kann dabei aus metallischen oder halbleitenden Stoffen mit gegenüber dem Trägermaterial niedrigerer Photoaustrittsarbeit bestehen anstelle der bei niedrigen Temperaturen eine hohe Photoaustrittsarbeit aufweisenden Oxide, oft unter gleichzeitiger Ausnutzung des im Prinzip bekannten Hohlkathodeneffektes.

Vorteil der Erfindung ist die Vermeidung einer unerwünschten chemischen Umsetzung auf der Elektrodenoberfläche. Dadurch ist die Elektrode nahezu unabhängig von der Gasatmosphäre während Fertigung und Konditionierung; es kann weder die Aktivierungsmasse vergiftet werden noch kann eine unvollständig ausgeführte Reaktion bei der Umsetzung zu einem späteren Zeitpunkt Reaktionsprodukte in die Atmosphäre des Gasentladungsraumes freisetzen.

Durch Verwendung entsprechend chemisch inerter Materialien mit niedriger Photoaustrittsarbeit (z.B. Yttrium) ist die erfindungsgemäße Elektrode weitgehend sicher vor Fehlbehandlungen bei Herstellung und Konditionierung durch z.B. ungeschultes Personal. Auch kann die Vermeidung des bisher notwendigen, fertigungstechnisch sehr aufwendigen Präparationsverfahrens für Karbonatmischungen zu erheblichen Kostenvorteiten führen.

Darüber hinaus ergaben Messungen eine erheblich geringere Erwärmung beim Betrieb der erfindungsgemäßen Elektrode verglichen mit Elektroden gleicher Dimension und Bauart, welche mit Oxidmischungen aktiviert wurden.

Messungen der Photoaustrittsarbeit bei verschiedenen Temperaturen belegen die erheblich niedrigere photoelektrische Austrittsarbeit der erfindungsgemäßen Elektrode bei einer Betriebstemperatur von T= 300 K (siehe Figur 3).

Oxidmischungen weisen, thermisch angeregt, eine niedrige Photoaustrittsarbeit auf. Bei der thermischen Elektronenemission aus inhomogenen, mehrkomponentigen, isolierenden Festkörpern, deren elektronische Bandstruktur indirekte Übergänge aufweist, sind Gitterschwingungen (Phononen) an der Anregung der übergänge' im Minimum der Bandlücke beteiligt (Lit.: z.B. Joseph Eichmeier, "Moderne Vakuumelektronik"; Springer Verlag, Berlin 1981*).*

Für Gasentladungen mit kalten Elektroden konnte die Photoaustrittsarbeit als die für die Verluste maßgebliche Größe gefunden werden; sie unterscheidet sich unter bestimmten Umständen von der thermisch bestimmten Austrittsarbeit. Da die Phononenenergie in kalten Elektroden erheblich geringer ist als in thermisch emittierenden Elektroden, können bei kalten Elektroden keine indirekten Bandübergänge angeregt werden.

Erfindungsgemäße Beschichtungsmaterialien weisen nur nahezu direkte Bandübergänge und eine kleine Bandlücke auf, die eine Beteiligung von Phononen hoher Energie am Anregungsvorgang entbehrlich machen.

Die erfindungsgemäße Elektrode ist als Hohlkörper ausgebildet insbesondere becherförmig, und die Emissionsbeschichtung (3) befindet sich auf der Innenseite des Hohlkörpers. Damit kann zusätzlich zu den Vorteilen der erfindungsgemäßen Beschichtung der Hohlkathodeneffekt positiv ausgenutzt werden. Der Hohlkörper kann insbesondere die Form eines Bechers haben und die Emissionsbeschichtung befindet sich auf der Innenseite des Hohlkörpers, wo die Emission der Elektronen stattfindet.

Bei der Hohlkörperelektrode weist die Emissionsbeschichtung (3) eine geringere photoelektrische Austrittsarbeit als die übrige Oberfläche der Elektrode, insbesondere die äußere Oberfläche des Hohlkörpers, auf. Hierdurch wird eine Konzentration der Elektronenemission auf die Emissionsbeschichtung erreicht.

Nach der Erfindung ist das Trägermaterial (1) auf der Außenseite des Hohlkörpers mit einem Belag (4), vorzugsweise aus Nickel oder Platin, versehen, der eine hohe Photoaustrittsarbeit aufweist, vorzugsweise höher als 8.0*10⁻¹⁹ Joule/Elektron. Dies erlaubt vorteilhafterweise die Erhöhung der Lebensdauer der Elektrode im Betrieb durch Verhinderung eines Übergreifens der Entladung auf die Außenseite des Trägerkörpers und damit dessen Zerstörung.

Das Trägermaterial kann vorzugsweise Metall enthalten, insbesondere Eisen. Besonders bevorzugt ist inhaltlich, daß das Trägermaterial aus dem Metall besteht.

Die Emissionsbeschichtung (3) kann ferner Dotierungen zur Reduzierung der Photoaustrittsarbeit gegenüber dem Reinstoff, vorzugsweise mit den Dotierungsstoffen, z.B. Calcium, Cäsium oder Barium in den Konzentrationen 10⁻⁵ at% bis 1 at% enthalten. Hierdurch kann eine weitere Reduktion der Austrittsarbeit und damit der Verluste durch Verkleinerung der Bandlücke in der elektronischen Bandstruktur gegenüber der Verwendung von Reinstoffen erreicht werden.

Weiter bevorzugt ist, daß ein Teil der Oberfläche des Trägermaterials (1) mit einem elektrisch isolierenden Belag (4) zur Unterdrückung eines Elektronen- oder Ionenstromes versehen wird. Dies hat den Vorteil der vollständigen Unterdrückung eines Elektronenstromes von der Außenseite des Trägermaterials und erhöht dadurch die Lebensdauer der Elektrode.

Die zur Gasentladung gerichteten Teile der Elektrode können mit einem elektrisch isolierenden, temperatur- und vakuumbeständigen Material, vorzugsweise Keramik, beschichtet sein. Dies hat den vorteilhaften Effekt, daß die Zerstäubung des aktiven oder des Trägermaterials der Elektrode -ausgehend von der der Gasentladung zugewandten Kante- verhindert wird.

Erfindungsgemäß kann auch eine elektrisch isolierende Hülse (9), welche mit einem Kragen versehen ist, in der Öffnung des von der Elektrode gebildeten Hohlraumes derart angeordnet sein, daß der Kragen die Kanten der Öffnung in Richtung der Gasentladung bedeckt. Dadurch läßt sich -insbesondere gleichzeitig mit der beschriebenen Verhinderung der Zerstäubung- eine Ausbildung eines z.B. ringförmigen Kanales bei Verwendung der Elektrode in zylindrischen Mänteln aus Isolierstoff erzielen. Es verhindert ein schädliches und deshalb unerwünschtes Übergreifen der Entladung auf die Außenseite des Trägerkörpers und die Stromzuführungsdrähte.

Die der Gasentladung zugewandte Kante der Öffnung des von der Elektrode gebildeten Hohlraumes kann darüber hinaus derart ausgeformt sein, daß der elektrische Feldgradient an der Öffnung reduziert wird, vorzugsweise durch Umbiegen oder Umbördeln. Hierdurch läßt sich eine teilweise Reduktion der Zerstäubungsrate ohne Erfordernis eines weiteren fertigungstechnischen Elementes erreichen.

Ferner kann die Elektrode von einem Glaskörper (8) umgeben sein, der vorzugsweise zylinderförmig ausgebildet sein kann. In einer anderen vorzugsweisen Ausgestaltung der Erfindung kann die Elektrode in dem Glaskörper (8) mit einem Ring (10) aus schlecht wärmeleitendem Isolierstoff, vorzugsweise Keramik oder Glimmer, zentriert sein. Dadurch läßt sich eine Zentrierung der Elektrode in einem zylinderförmigen Glaskörper zur Vermeidung von Glasbruch bei mechanischer Beanspruchung (z.B. Stoß, Schlag) oder einseitiger thermischer Belastung erreichen, wie sie z.B. beim Konditionieren der Elektrode entstehen könnte.

Bevorzugt ist ferner, daß der mindestens teilweise feldfireie Raum im inneren eines metallischen Bechers, Hohlzylinders oder Hohlkegels entsteht. Damit ist die erfindungsgemäße Vorrichtung für die Verwendung vorhandener Fertigungswerkzeuge zur Herstellung der Trägerkörper in an sich bekannter Bauart geeignet.

Die erfindungsgemäße Vorrichtung kann weiterhin derart ausgestattet sein, daß zumindest auf einem Teil der Oberfläche des Trägermaterials (1) eine reaktive Gase bindende Substanz (Getter) angebracht wird, welche beispielsweise beim Konditionieren der Elektroden aktiviert wird. Dies hat den Vorteil, daß die Edelgasatmosphäre einer Gasentladung im Betrieb durch chemische und/oder physikalische Bindung von eventuell aus Entladungsgefäß oder Elektrodenkörper freigesetzten reaktiven Gasen oder Dämpfen reingehalten wird.

Die Materialien zur Beschichtung des Trägermaterials (1) können in Form von Hydriden, vorzugsweise als Yttriumhydrid, aufgebracht werden. Die Hydride werden beim Konditionieren der Elektroden in die metallische Form umgewandelt unter Freisetzung von Wasserstoff. Vorteilthaft ist dies deshalb, weil die Oxidation von im Entladungsraum befindlichen reaktiven Substanzen beim Ausheiz- und Glühvorgang vermieden wird, wie sie bei der Regenerierung von quecksilberhaltigen Entladungslampen, z.B. Hochspannungsleuchtröhren, vorzufinden sind. Im folgenden wird die Erfindung unter Bezugnahme auf die Beispiele näher beschrieben:
Fig. 1 zeigt eine beispielhafte Ausführung der Erfindung. Dabei ist die Elektrode im Längsschnitt dargestellt. Die Schichtdicken sind zur Verdeutlichung in der Zeichnung nicht maßstäblich dargestellt.
Die erfindungsgemäße Elektrode besteht aus dem Trägerkörper (1), hergestellt z.B. aus Eisen und beispielhaft in Becherform ausgeführt, mit einer der Gasentladung zugewandten Öffnung (2).

Die Innenseite des Trägerkörpers (1) ist mit einer Schicht (3) eines Materials mit niedriger photoelektrischer Austrittsarbeit versehen, z.B. Yttrium, welches durch mechanische, chemische und/oder physikalische Beschichtungsverfahren (z.B. Aufpressen, Aufwalzen, Aufdampfen, Sputtern, Galvanisieren, Spritzen) aufgebracht wurde, während die Außenfläche (4) beispielhaft mit Material hoher photoelektrischer Austrittsarbeit, z.B. Nickel oder Platin, beschichtet ist.

Am verschlossenen Ende des Trägerkörpers (1), hier in Form einer Kugelkalotte, sind die Stromzuführungsdrähte (5) in an sich bekannter Weise, z.B. durch Punktschweißung, befestigt.

Figur 2 zeigt bespielhaft einen Längsschnitt durch eine erfindungsgemäße Elektrode, eingebaut in einen zylinderförmigen Glaskörper (8) in an sich bekannter Bauart, als Teil eines Gasentladungsgefäßes, zur Verwendung z.B. in Hochspannungs- Leuchtröhren. Dabei sind die Stromzuführungsdrähte (5) im Quetschfuß (6) vakuumdicht mit dem Glaskörper (8) verschmolzen.
Ein zusätzlich im Quetschfuß (6) eingeschmolzenes Glasrohr (7) kann zum Evakuieren des -in Fig. 2 nicht dargestellten- Gasentladungsgefäßes dienen. Die Elektrode wird üblicherweise mittels des Glaskörpers (8) am Gasentladungsgefäß angebracht.

Weiterhin zeigt Fig. 2 die Öffnung (2) des Trägerkörpers (1) mit einem isolierenden Schutzring (9), beispielsweise aus Keramik, welcher in an sich bekannter Weise am Trägerkörper (1) durch Quetschen, Einrollen, Rändeln, Walzen etc. befestigt ist.

Ebenso beispielhaft dargestellt ist zwischen Schutzring (9) und Trägerkörper (1) ein zusätzlicher Zentrierring (10), z.B. aus Glimmer. Dieser garantiert einen zentrischen Sitz der Elektrode im zylinderförmigen Glaskörper (8). Der Zentrierring (10) kann abweichend von der Kreisringform z.B. mit Einkerbungen o.ä. versehen sein, um ein strömungstechnisch günstiges Evakuieren des Gasentladungsgefäßes durch das Ansatzrohr (7) zu ermöglichen.

Figur 3 zeigt vergleichend Ergebnisse von Messungen der photoelektrischen Austrittsarbeit verschiedener handelsüblicher Elektroden gegenüber einer erfindungsgemäßen Ausführung.

Es bedeuten:

| **Nr. der Elektrode** | **Bauart der Elektrode (Trägermaterial: Eisen)** |
|---|---|
| 1 | Ohne Aktivierungsmasse |
| 2...4 | Handelsübliche Elektroden verschiedener Hersteller mit Aktivierungsmasse aus Erdalkalioxiden |
| 5 | Erfindungsgemäße Elektrode mit Aktivierungsmasse aus Yttrium |

## Patentansprüche

1. Kalte Elektrode für Gasentladungen mit einem elektrisch leitenden Trägermaterial (19) auf welchem eine Emissionsbeschichtung angeordnet ist,
**dadurch gekennzeichnet, dass**
- die Elektrode zumindest teilweise als Hohlkörper ausgebildet ist,
- die Emissionsbeschichtung (3) sich auf der Innenseite des Hohlkörpers befindet,
- die Emissionsbeschichtung (3) aus metallischem Material besteht,
- die Emissionsbeschichtung -(3) Yttrium, Praseodym, Cer oder Gemische hiervon enthält,
- die Außenseite des Hohlkörpers mit einem Belag (4), vorzugsweise aus Nickel oder Platin, versehen ist, der eine hohe Photoaustrittsarbeit, vorzugsweise höher als 8,0x10⁻¹⁹ Joule/Elektron aufweist, und
- die kalte Elektrode für den Betrieb im Temperaturbereich unter 570 K, vorzugsweise unter 420 K, geeignet ist und die photoelektrische Austrittsarbeit des Materials der Emissionsbeschichtung (3) in diesem Bereich geringer ist als die des Trägermaterials (1).

2. Elektrode nach Anspruch 1,
**dadurch gekennzeichnet, dass** die photoelektrische Austrittsarbeit des Materials der Emissionsbeschichtung (3) im Temperaturbereich von 200 bis 500 K, vorzugsweise 260 bis 450 K, < 5,6*10⁻¹⁹ Joule/Elektron ist.

3. Elektrode nach einem der vorhergehenden Ansprüche
**dadurch gekennzeichnet, dass** sie becherförmig hohlzylinderförmig oder hohlkegelförmig ausgebildet ist.

4. Elektrode nach einem der vorhergehenden Ansprüche
**dadurch gekennzeichnet, dass** die Emissionsbeschichtung (3) eine geringere photoelektrische Austrittsarbeit als die übrige Oberfläche der Elektrode hat.

5. Elektrode nach einem der vorhergehenden Ansprüche
**dadurch gekennzeichnet, dass** das Trägermaterial (1) ein Metall, vorzugsweise Eisen ist.

6. Elektrode nach einem der vorhergehenden Ansprüche
**dadurch gekennzeichnet, dass** die Emissionsbeschichtung (3) Dotierungen zur Reduzierung der Photoaustrittsarbeit gegenüber dem Reinstoff, vorzugsweise mit Dotierungsstoffen Cäsium, Kalzium oder Barium oder Gemische hieraus in den Konzentrationen von 10⁻⁵ at% bis 1 at% enthält.

7. Elektrode nach einem der vorhergehenden Ansprüche
**dadurch gekennzeichnet, dass** ein Teil der Oberfläche des Trägermaterials (1) mit einem elektrisch isolierenden Belag (4) zur Unterdrückung des Elektronen- oder Ionenstroms versehen ist.

8. Elektrode nach einem der vorhergehenden Ansprüche
**dadurch gekennzeichnet, dass** die zur Gasentladung gerichteten Teile der Elektrode mit einem elektrisch isolierenden, Temperatur- und vakuumbeständigen Material, vorzugsweise Keramik, beschichtet sind.

9. Elektrode nach einem der vorhergehenden Ansprüche
**dadurch gekennzeichnet, dass** eine elektrisch isolierende Hülse (9), welche mit einem Kragen versehen ist, in der Öffnung des von der Elektrode gebildeten Hohlraums derart angeordnet ist, dass der Kragen die Kanten der Öffnung in Richtung der Gasentladung bedeckt.

10. Elektrode nach einem der vorhergehenden Ansprüche
**dadurch gekennzeichnet, dass** die der Gasentladung zugewandte Kante der Öffnung des von der Elektrode gebildeten Hohlraumes derart ausgeformt ist, dass der elektrische Feldgradient an der Öffnung reduziert wird, vorzugsweise durch Umbiegen oder Umbördeln.

11. Elektrode nach einem der vorhergehenden Ansprüche
**dadurch gekennzeichnet, dass** die Elektrode von einem Glaskörper (8) umgeben ist, der vorzugsweise zylinderförmig ist.

12. Elektrode nach einem der vorhergehenden Ansprüche
**dadurch gekennzeichnet, dass** die Elektrode in dem Glaskörper (8) mit einem Ring (10) aus schlecht wärmeleitendem Isolierstoff, vorzugsweise Keramik oder Glimmer, zentriert ist.

13. Elektrode nach einem der vorhergehenden Ansprüche
**dadurch gekennzeichnet, dass** zumindest auf einem Teil der Oberfläche des Trägermaterials (1) eine reaktive Gase bindende Substanz angebracht ist.

14. Verfahren zur Herstellung einer Elektrode nach einem der vorhergehenden Ansprüche
**dadurch gekennzeichnet, dass** die Materialien zur Beschichtung des Trägermaterials (1) in Form von Hydriden, vorzugsweise aus Yttrium-Hydrid, aufgebracht werden, welche beim Konditionieren der Elektroden in die metallische Form umgewandelt werden unter Freisetzung von Wasserstoff.

## Claims

1. Cold electrode for gas discharges comprising an electrically conductive support material (19) on which an emission coating is present, **characterized in that**
- the electrode is at least partly configured as a hollow body,
- the emission coating (3) is located on the inside of the hollow body,
- the emission coating (3) comprises metallic material,
- the emission coating (3) contains yttrium, praseodymium, cerium or mixtures thereof,
- the outside of the hollow body is provided with a coat (4), preferably of nickel or platinum, which has a high photoelectric work function, preferably greater than 8.0 × 10⁻¹⁹ joule/electron, and
- the cold electrode is suitable for operation in the temperature range below 570 k, preferably below 420 K, and the photoelectric work function of the material of the emission coating (3) in this range is lower than that of the support material (1).

2. Electrode according to Claim 1, **characterized in that** the photoelectric work function of the material of the emission coating (3) in the temperature range from 200 to 500 K, preferably from 260 to 450 K, is < 5.6*10⁻¹⁹ joule/electron.

3. Electrode according to either of the preceding claims, **characterized in that** it is cup-shaped or has the shape of a hollow cylinder or a hollow cone.

4. Electrode according to any of the preceding claims, **characterized in that** the emission coating (3) has a lower photoelectric work function than the remaining surface of the electrode.

5. Electrode according to any of the preceding claims, **characterized in that** the support material (1) is a metal, preferably iron.

6. Electrode according to any of the preceding claims, **characterized in that** the emission coating (3) contains dopants to reduce the photoelectric work function relative to the pure material, preferably caesium, calcium or barium or mixtures thereof as dopants in concentrations of from 10⁻⁵ at% to 1 at%.

7. Electrode according to any of the preceding claims, **characterized in that** part of the surface of the support material (1) is provided with an electrically insulating coat (4) to suppress the electron or ion current.

8. Electrode according to any of the preceding claims, **characterized in that** the parts of the electrode designed for gas discharge are coated with an electrically insulating, heat- and vacuum-resistant material, preferably ceramic.

9. Electrode according to any of the preceding claims, **characterized in that** an electrically insulating tube (9) which is provided with a collar is arranged in the opening of the hollow space formed by the electrode in such a way that the collar covers the edges of the opening in the direction of the gas discharge.

10. Electrode according to any of the preceding claims, **characterized in that** the edge of the opening of the hollow space formed by the electrode which faces the gas discharge is shaped so that the electric field gradient at the opening is reduced, preferably by bending over or flanging.

11. Electrode according to any of the preceding claims, **characterized in that** the electrode is surrounded by a glass body (8) which is preferably cylindrical.

12. Electrode according to any of the preceding claims, **characterized in that** the electrode is centred in the glass body (8) by means of a ring (10) composed of insulating material which does not conduct heat well, preferably ceramic or mica.

13. Electrode according to any of the preceding claims, **characterized in that** a substance which binds reactive gases is applied to at least part of the surface of the support material (1).

14. Process for producing an electrode according to any of the preceding claims, **characterized in that** the materials for coating the support material (1) are applied in the form of hydrides, preferably yttrium hydride, which on conditioning of the electrodes are converted into the metallic form with liberation of hydrogen.

## Revendications

1. Electrode froide pour décharge dans un gaz, qui présente un matériau de support (19) électriquement conducteur sur lequel est disposée une couche émettrice, **caractérisée en ce que**
- au moins une partie dé l'électrode est configurée comme corps creux,
- le revêtement émetteur (3) est situé sur le côté intérieur du corps creux,
- le revêtement émetteur (3) est constitué d'un matériau métallique,
- le revêtement émetteur (3) contient de l'yttrium, du praséodyme, du cérium ou des mélanges de ces métaux,
- le côté extérieur du corps creux est doté d'une couche (4) de préférence en nickel ou en platine dont le travail de sortie des photons est élevé et de préférence supérieur à 8,0 x 10⁻¹⁹ joules/électron et
- l'électrode froide convient pour travailler dans la plage des températures inférieures à 570 K et de préférence inférieures à 420 K, le travail photoélectrique de sortie du matériau du revêtement émetteur (3) étant dans cette partie plus petit que celui du matériau de support (1).

2. Electrode selon la revendication 1, **caractérisée en ce que** dans la plage des températures de 200 à 500 K et de préférence de 260 à 450 K, le travail photoélectrique de sortie du matériau du revêtement émetteur (3) est < 5,6 x 10⁻¹⁹ joules/électron.

3. Electrode selon l'une des revendications précédentes, **caractérisée en ce qu'**elle est configurée en forme de godet, en forme de cylindre creux ou en forme de cône creux.

4. Electrode selon l'une des revendications précédentes, **caractérisée en ce que** le travail photoélectrique de sortie du revêtement émetteur (3) est plus petit que le reste de la surface de l'électrode.

5. Electrode selon l'une des revendications précédentes, **caractérisée en ce que** le matériau de support (1) est un métal et de préférence le fer.

6. Electrode selon l'une des revendications précédentes, **caractérisé en ce que** le revêtement émetteur (3) contient des agents dopants qui réduisent le travail de sortie de photons par rapport à la substance pure, de préférence les agents dopants césium, calcium ou baryum ou des mélanges de ceux-ci, à des concentrations de 10⁻⁵ % atomiques à 1 % atomique.

7. Electrode selon l'une des revendications précédentes, **caractérisée en ce qu'**une partie ,de la surface du matériau de support (1) est dotée d'un revêtement (4) électriquement isolant qui diminue le courant d'électrons ou le courant d'ions.

8. Electrode selon l'une des revendications précédentes, **caractérisée en ce que** les parties de l'électrode orientées vers la décharge dans un gaz sont revêtues d'un matériau électriquement isolant qui résiste à la chaleur et au vide, de préférence une céramique.

9. Electrode selon l'une des revendications précédentes, **caractérisée en ce qu'**un manchon électriquement isolant (9) doté d'un collet est disposé dans l'ouverture de l'espace creux formé par l'électrode de telle sorte que le collet recouvre les bords de l'ouverture en direction de la décharge dans un gaz.

10. Electrode selon l'une des revendications précédentes, **caractérisée en ce que** le bord de l'ouverture de l'espace creux formé par l'électrode et tourné vers la décharge dans un gaz est formé de telle sorte que le gradient du champ électrique soit réduit sur l'ouverture, de préférence par flexion ou rabattement.

11. Electrode selon l'une des revendications précédentes, **caractérisée en ce que** l'électrode est entourée par un corps en verre (8) qui est de préférence cylindrique.

12. Electrode selon l'une des revendications précédentes, **caractérisée en ce que** l'électrode est centrée dans le corps en verre (8) à l'aide d'un anneau (10) en matériau isolant mauvais conducteur de la chaleur, de préférence une céramique ou du mica.

13. Electrode selon l'une des revendications précédentes, **caractérisée en ce qu'**une substance qui forme un gaz réactif est appliquée sur au moins une partie de la surface du matériau de support (1).

14. Procédé de fabrication d'une électrode selon l'une des revendications précédentes, **caractérisé en ce que** les matériaux utilisés pour revêtir le matériau de support (1) sont appliqués sous la forme d'hydrure et de préférence d'hydrure d'yttrium qui, lors du conditionnement des électrodes, sont convertis en leur forme métallique en libérant de l'hydrogène.
